# EUROPÄISCHE PATENTSCHRIFT

(11) **EP 0 963 795 B1**
(45) Veröffentlichungstag und Bekanntmachung des Hinweises auf die Patenterteilung: **31.07.2002**
(21) Anmeldenummer: 98110718.8
(22) Anmeldetag: 10.06.1998
(51) Int. Cl.: B05D 1/04

(54) **Verfahren zum Pulverlackieren von Bauteilen**
Process for powder coating components
Procédé pour le revêtement des pièces par pulvérisation de poudre

(43) Veröffentlichungstag der Anmeldung: 15.12.1999
(73) Patentinhaber: HTM Sport- und Freizeitgeräte Aktiengesellschaft, 2320 Schwechat (AT)
(72) Erfinder: Schretter, Herwig, Dipl.-Ing., 1070 Wien (AT); Herbert, Christian, 1110 Wien (AT)
(74) Vertreter: Grünecker, Kinkeldey, Stockmair & Schwanhäusser Anwaltssozietät

(56) Entgegenhaltungen:
- EP-A- 0 114 252
- WO-A-92/22912
- DE-A- 1 571 125
- DE-A- 4 417 172
- FR-A- 2 429 620
- FR-A- 2 713 518
- GB-A- 1 099 713
- GB-A- 1 198 462
- T.L.ELLIS ET AL.: "SELECTIVE ELECTROSTATIC COATING OF NONCONDUCTIVE SUBSTRATES" IBM TECHNICAL DISCLOSURE BULLETIN., Bd. 15, Nr. 9, Februar 1973, Seiten 2726-2727, XP002079692 NEW YORK US

## Beschreibung

Die Erfindung betrifft ein Verfahren gemäß dem Oberbegriff des Patentanspruchs 1.

Bekannte Verfahren zum Pulverlackieren werden angewandt bei Bauteilen aus elektrisch leitenden Werkstoffen, hauptsächlich aus Metall. Auf die Bauteile wird eine, beispielsweise positive, Ladung aufgebracht, ehe anschließend der mit einer entgegengesetzten Ladung versehene, z.B. negativ aufgeladene, Pulverlack aufgesprüht wird. Wegen der entgegengesetzten Ladungen haftet der Pulverlack auf dem Bauteil. Der haftende Pulverlack wird bei erhöhter Temperatur dann eingebrannt. Mit dem bekannten Verfahren ist das Pulverlackieren von Bauteilen aus elektrisch nichtleitenden Werkstoffen nicht möglich, weil auf solche Bauteile keine Ladung aufbringbar ist.

Bekannt ist gemäß FR-A-24 29 620, S. 5, den Werkstoff für Bauteile aus an sich elektrisch nichtleitenden Werkstoffen (Polyester) vorder Formgebung (Extrudieren) mit elektrisch leitenden Stoffen bzw. Partikeln zu vermischen und die Bauteile nach der Formgebung wie bei elektrisch leitenden Werkstoffen zu lackieren. Dies hat den Nachteil, daß die Eigenschaften des Grundwerkstoffes und/oder des Bauteils verändert und zeitaufwendige und kostenintensive Prüfungen, z.B. auf Festigkeit oder andere Eigenschaften, notwendig werden.

Bei einem Verfahrensbeispiel entsprechend dem Oberbegriff des Patentanspruchs 1 wird auf den aus Kunststoff geformten Bauteil die Leitlösung durch Tauchen und nach einer vorbestimmten Abtropfzeit darauf elektrostatisch ein Harzpulver aufgebracht, das während einer nachfolgenden Wärmebehandlung geschmolzen und schließlich ausgehärtet wird. Um eine nennenswerte Schichtdicke und eine regelmäßige Schicht des Pulverlackes zu erzielen, wird das Werkstück vor dem elektrostatischen Anhaften des Pulvers bei 100 °C oder etwas mehr getrocknet, derart, dass das Werkstück für das Pulver noch eine vorbestimmte Restwärme aufweist. Die Leitlösung kann eine quatemäre Ammonium Verbindung enthalten.

Aus GB 10 997 13 ist es bekannt, Gegenstände aus PE, Nylon oder dgl. mit einer organischen Flüssigkeitszusammensetzung zu benetzen, in der beispielsweise ein quatemäres Alkyl-Ammonium-Chlorid enthalten ist. Die Gegenstände können nach dem Benetzen getrocknet werden.

Aus FR-A-27 13 518 ist es bekannt, zu lackierende Kunststoffgegenstände mit einer Leitflüssigkeit vorzubehandeln, die beispielsweise eine wässrige Lösung mit AlkylAmmonium ist. Nach dem Benetzen kann getrocknet werden. Nach dem Lackieren wird gekühlt.

Aus WO92/22912 ist es bekannt, Kunststoffgegenstände mit einer Leitflüssigkeit zu behandeln, die ein in Wasser und/oder Alkohol gelöstes quartämeres Ammoniumsalz enthält. Nach dem Benetzen kann getrocknet werden.

Aus DE-A-15 71 125 ist es bekannt, als Leitflüssigkeit für zu überziehende Gegenstände mit isolierenden Oberflächen ein Gel auf Wasser- und/oder Alkoholbasis mit einer polaren Flüssigkeit zu verwenden, wobei auch quartemäres Ammoniumhalid bzw. Ammoniumchlorid mit Alkylgruppen eingesetzt werden kann. Nach dem Benetzen kann bis zu etwa 55°C getrocknet werden. Bei Gegenständen aus Holz für Möbel oder Einsatzzwecke, bei denen das Holz etwa durch Schleifen, Sägen, Drehen, Hobeln usw. zu bearbeiten ist, und die nach Aufbringen der Leitlösung mit aufgesprühter Farbe beschichtet werden, wird das Holz im Hinblick auf den späteren Einsatzzweck zu einem verringerten Feuchtigkeitsgehalt vorgetrocknet.

Aus DE-A-44 17 172 ist es bekannt, ein leitfähiges Lösungsmittel zum Vorbehandeln für die Pulverlackierung aufzubringen und bei noch nasser Oberfläche zu lackieren.

Aus EP-A-0 114 252 ist es bekannt, als Vorbehandlung zum elektrostatischen Lackieren von Kunststoffteilen eine Leitflüssigkeit aufzubringen, die eine Lösung polarer Leitsubstanzen in rasch flüchtigen Alkoholen ist.

Aus GB-A-11 98 462 ist es bekannt, auf Glas- oder Keramik-Gegenstände eine wässrige Lösung eines Elektrolyten aufzubringen, der Ammoniumnitrat oder Natriumchlorid sein kann. In Verbindung mit der endgültigen Oberflächenbeschichtung kann getrocknet werden.

Aus einem IBM-Bulletin, Band 15, Nr. 9, Febr. 1973, S. 2726 bis 2727, New York, US, Verfasser T.L.Ellis et al ist es bekannt, bei der Vorbehandlung von Nichtleitem vor der Pulverbeschichtung eine Lösung eines Oberflächenmittels aufzubringen, das beispielsweise Alkohol und Tergitol enthält. Die zu behandelnde Oberfläche wird beispielsweise durch Sandstrahlen bearbeitet. Das aufgebrachte Oberflächenmittel wird in einem Ofen getrocknet, ehe vor dem elektrostatischen Beschichten abgekühlt wird.

Es ist Aufgabe der Erfindung ein Verfahren anzugeben, das mit relativ einfachen Mitteln beim Pulverlackieren von Bauteilen aus an sich elektrisch nicht leitenden Werkstoffen eine hohe Qualität der Pulverlackierung ermöglicht.

Erfindungsgemäß wird diese Aufgabe mit den Merkmalen des Anspruchs 1 gelöst.

Indem nur auf die Oberfläche jedes Bauteils eine elektrisch bzw. elektrostatisch aufladbare Ausrüstung aufgebracht wird, die es ermöglicht, den entgegengesetzt aufgeladenen Pulverlack vor dem Einbrennen anzuhaften, bleiben im Bauteil seine vorbestimmten Eigenschaften erhalten. Nachträgliche, aufwendige und kostenintensive Prüfungen, ob die ursprünglichen Eigenschaften oder die gewünschten Eigenschaften des nichtleitenden Werkstoffes erhalten oder innerhalb eines Toleranzbereiches sind, entfallen, da nur die Oberfläche mit Hilfe der Ausrüstung leitfähig bzw. aufladbar gemacht worden ist. Nach dem Aufbringen der Ausrüstung läßt sich der Bauteil wie ein Bauteil aus leitfähigem Werkstoff pulverlackieren. Die Bauteile werden vor dem Benetzen vorgetrocknet, um leicht flüchtige Bestandteile auszutreiben, die der Haftung des Pulverlacks abträglich sein könnten. Dadurch läßt sich die Qualität der späteren Lackierung verbessern.

Gemäß Anspruch 2 erfolgt die Vortrocknung individuell abgestimmt auf den Werkstoff und/oder die Ausbildung der Bauteile. Es wird auf diese Weise so wenig Zeit vergeudet wie möglich.

Gemäß Anspruch 3 werden die Bauteile in einem Umluftofen, einem Trockenluftofen, einem Vakuumtrockner, einem Infrarottrockner oder einem Mikrowellentrockner vorgetrocknet.

Gemäß Anspruch 4 werden durch das Abkühlen günstige Voraussetzungen für das darauffolgende Benetzen geschaffen. Außerdem wird ein verfahrenstechnisch unter Umständen ungünstiger Zeitdruck für die Abfolge der Verfahrensschritte zwischen dem Vortrocknen und dem Benetzen vermieden.

Alternativ wird gemäß Anspruch 5 Energie eingespart, indem zum Vortrocknen in die Bauteil eingebrachte Wärmeenergie nach dem Benetzen zum Trocknen der Bauteiloberflächen benutzt wird.

Gemäß Anspruch 6 wird bereits bei der Herstellung der Bauteile als Spritzguß-Kunststoffteile ein Vorbehandlungs-Verfahrensschritt vorgenommen, der der späteren Lackierungsqualität zugute kommt. Durch das Evakuieren der Spritzgußform wird ein günstig geringer Anteil an flüchtigen Bestandteilen in den Bauteilen erzielt.

Anhand der Zeichnung wird der Erfindungsgegenstand erläutert. Es zeigen:
- Fig. 1: schematisch ein grundsätzliches Verfahren zum Pulverlackieren von Bauteilen aus elektrisch nichtleitenden Werkstoffen, und
- Fig. 2: einen optimierten Gesamtverfahrensablauf in schematischer Darstellung.

In Fig. 1 wird wenigstens ein aus elektrisch nichtleitendem Werkstoff bestehender Bauteil 1 in einem ersten Verfahrensschritt A in einem Becken 2 in eine Leitlösung 3, z. B. in ein Salzbad, getaucht. alternativ ist es möglich, die Bauteile 1 durch Sprühen, Bedampfen oder ähnliche Auftragsverfahren mit der Leitlösung 3 zu benetzen. Als Salz der Leitlösung 3 kann ein quartemäres Alkyl-Ammonium-Salz verwendet werden, das in einer Flüssigkeit aufgelöst ist.

In einem weiteren Verfahrensschritt B wird, z.B. anschließend, der mit der Leitlösung 3 benetzte Bauteil auf eine Lackieraufnahme 4 gesetzt. An der Lackieraufnahme 4 wird der Bauteil 1 bzw. die auf seiner Oberfläche haftende Leitlösung 3 elektrisch bzw. elektrostatisch aufgeladen, z.B. positiv aufgeladen. Danach kann, z.B. negativ, aufgeladener Pulverlack 5, z.B. mit Sprühpistolen oder Sprühdüsen 6, auf die Oberfläche des Bauteils 1 aufgebracht werden. Durch die gegensätzlichen Aufladungen von Leitlösung 3 bzw. Bauteil 1 und Pulverlack 5 haftet der Pulverlack 5 auf der Oberfläche des Bauteils 1. Anschließend wird der Pulverlack 5 mit geeigneten Mitteln unter Erwärmung auf vorzugsweise 150 bis 180°C für einen vorbestimmten Zeitraum behandelt, um die Oberfläche des Bauteils 1 gleichförmig zu überziehen und nachfolgend auszuhärten. Dies kann für etwa 10 bis 20 Minuten und kontinuierlich oder diskontinuierlich erfolgen.

Fig. 2 zeigt einen optimierten Verfahrensverlauf. In einem Vorbehandlungsschritt A1 wird ein Bauteil 11 aus wenigstens einem elektrisch nicht leitenden Werkstoff zunächst von leicht flüchtigen Bestandteilen befreit, die sich sonst während des Lackhärteprozesses verflüchtigen könnten, was die Lackhaftung und/oder Oberflächenqualität negativ beeinflussen würde. Der Vorbehandlungsschritt A1 umfaßt eine Vortrocknung, beispielsweise mit kontinuierlichem oder diskontinuierlichem Ablauf, z.B. in einem Umluftofen. Zur Vortrocknung lassen sich auch andere Apparate nutzen wie z.B. ein Trockenluftofen, ein Vakuumtrockner, ein Infrarottrockner oder ein Mikrowellentrockner.

Bei der Vortrocknung zu berücksichtigende Parameter sind z.B. der Gehalt flüchtiger Anteile bzw. die Wandstärke des jeweiligen Bauteils. Die Vortrocknung kann bis zu mehreren Stunden bei 180°C dauern. Je höher die Temperatur bei der Vortrocknung ist, desto schneller läuft die Vortrocknung ab. Je größer die Wandstärke des Bauteils ist, desto langsamer verläuft die Vortrocknung. Je weniger flüchtige Anteile im Werkstoff vorhanden sind, desto kürzer ist die notwendige Vortrocknungszeit. Wenig flüchtige Anteile können beispielsweise bei gespritzten Kunststoffbauteilen schon durch Evakuieren des Spritzgußwerkzeuges während des Spritzgußprozesses erhalten werden. Ein solcher Verfahrensschritt beim Spritzgußprozeß kann Teil der Vorbehandlung ein.

In einem weiteren Vorbehandlungsschritt A2 wird der vorgetrocknete Bauteil 11 abgekühlt, vorzugsweise auf Raumtemperatur. Durch eine solche Abkühlung werden später optimale Qualitätseigenschaften des Lackes erzielt.

Im anschließenden ersten Verfahrensschritt A3 werden die werkstoffbedingt nichtleitenden oder nichtleitfähigen Bauteile 11, z.B. einige Sekunden lang, in ein mit einer Leitlösung 13 gefülltes Becken 12 getaucht. Die Leitlösung 13 enthält das bereits erwähnte, in einer flüssigen Substanz gelöste Salz. Die flüssige Substanz kann Wasser sein. Günstiger kann Alkohol als flüssige Substanz benutzt werden, weil Alkohol sich bei der anschließenden Trocknung schneller verflüchtigt.

Anschließend werden im Verfahrensschritt A4 die Bauteile 11 abtropfen gelassen und, z.B. bei Raumtemperatur, vollständig getrocknet. Um die Trocknung zu beschleunigen, kann es vorteilhaft sein, erhöhte Temperaturen anzuwenden. Vorzugsweise wird 2 bis 15 Minuten bei ca. 25 bis 70°C getrocknet.

Alternativ kann das Trocknen im Verfahrensschritt A4 vereinfacht werden, wenn die vom Vortrocknen noch warmen Bauteile 11 gleich in die Leitlösung 13 (Verfahrensschritt A3) getaucht werden. So wird beim Trockenvorgang im Verfahrensschritt A4 die Energie der warmen Bauteile zur Trocknung eingesetzt, und wird dann erst nach dem Benetzen abgekühlt.

Im Verfahrensschritt B1 wird wie in Fig. 1 Pulverlack 15 aufgebracht, z.B. mit Sprühvorrichtungen 16, und im Verfahrensschritt B2 ausgehärtet. Jeder Bauteil 11 wird zuvor an der Lackieraufnahme 4 mit der gewünschten Aufladung versehen, damit der entgegengesetzt aufgeladene Pulverlack 15 gleichförmig haftet.

Grundsätzlich ist das Verfahren für alle Arten elektrisch nichtleitender Werkstoffe einsetzbar. Dies können z.B. verstärkte und unverstärkte Polyamide, Polyester, Polyurethane, aber auch Glas, Keramik, Duroplaste und Holz sein. Einschränkungen bei den Werkstoffarten, für die das Verfahren brauchbar ist, können sich aus der Temperaturbeständigkeit des jeweiligen Werkstoffes bei den beim Lackhärten notwendigen Temperaturen von ca. 150 bis 180°C ergeben. Da jedoch die Entwicklung von Pulerlacksystemen mit niedrigeren Aushärtetemperaturen als die vorstehenden im Gange ist, kann das Verfahren mit solchen neuen Lacksystemen eine noch größere Auswahl an lackierbaren nichtleitenden Werkstoffen wie Kunststoff mit niedrigerem Schmelzoder Glasübergangbereich umfassen.

Grundsätzlich ist es möglich, daß verfahrensgemäß die Leitlösung bzw. darin enthaltene, leitende Partikel bei den verwendeten, elektrisch nichtleitenden Werkstoffen bzw. aus diesen gebildeten Bauteilen nicht nur an der Oberfläche haften, sondern zumindest geringfügig in die Oberfläche eindringen bzw. eindiffundieren. Dies hat für die gewünschten Eigenschaften der Bauteile keinen nennenswerten negativen Einfluß.

Bei der Beschreibung des erfindungsgemäßen Verfahrens wurde bisher davon ausgegangen, daß der Pulverlack negativ aufgeladen wird, während die Bauteiloberfläche positiv aufgeladen wird. Die Vorzeichen der jeweilen Aufladungen können aber auch vertauscht werden.

## Patentansprüche

1. Verfahren zum Pulverlackieren von Bauteilen (1,11) aus elektrisch nicht leitenden Werkstoffen, wobei auf die an sich nicht elektrisch leitenden Oberfläche des Bauteils eine elektrisch leitende Ausrüstung in Form einer benetzenden Leitlösung (3, 13) stoffschlüssig aufgebracht und zum Anhaften eines entgegengesetzt aufgeladenen Pulverlackes an die Oberfläche elektrisch oder elektrostatisch aufgeladen und der Bauteil mit dem anhaftenden Pulverlack zum Überziehen der Bauteiloberfläche und zum Aushärten des Pulverlackes einer Wärmebehandlung unterworfen wird, **dadurch gekennzeichnet, dass** die Bauteile (1, 11) vor dem Benetzen mit der Leitlösung (3, 13) durch Vortrocknen mit Wärmeenergie von die Pulverlack-Haftung und/oder die Pulverlack-Oberflächenqualität negativ beeinflussenden, leicht flüchtigen Werkstoff-Bestandteilen befreit werden.

2. Verfahren im Anspruch 1, **dadurch gekennzeichnet, dass** die Vortrocknung während eines Vorbehandlungsschrittes (A1) unter Berücksichtigung bauteilspezifischer und/oder werkstoffspezifischer Parameter vorgenommen wird, vorzugsweise in Abhängigkeit von der Bauteil-Wandstärke und/oder dem Gehalt der leichtflüchtigen Werkstoff-Bestandteile.

3. Verfahren nach Anspruch 1, **dadurch gekennzeichnet, dass** die Bauteile (1, 11) in einem Umluftofen, einem Trockenluftofen, einem Vakuumtrockner, einem Infrarottrockner oder einem Mikrowellentrockner vorgetrocknet werden.

4. Verfahren nach Anspruch 1, **dadurch gekennzeichnet, dass** die Bauteile (1, 11) nach den Vortrocknen in etwa auf Raumtemperatur abgekühlt werden.

5. Verfahren nach Anspruch 1, **dadurch gekennzeichnet, dass** die vorgetrockneten Bauteile (1,11) in noch warmem Zustand mit der Leitlösung (3, 13) benetzt und dann getrocknet und/oder abgekühlt werden.

6. Verfahren nach einem der Ansprüche 1 bis 3, **dadurch gekennzeichnet, dass** bei zum Pulverlackieren hergestellten Spritzguss-Kunststoffbauteilen (1, 11) zur Verringerung flüchtiger Werkstoff-Bestandteile des Spritzguss-Werkzeugs während des Spritzgussprozesses evakuiert wird.

## Claims

1. A process for powder-coating components (1, 11) of electrically non-conductive materials, wherein an electrically conductive finish in the form of a wetting conductive solution (3, 13) is applied in intimate contact to the in itself electrically non-conductive surface of the component and charged electrically or electrostatically to adhere an oppositely charged powder coating to the surface and the component with the adherent powder coating is subjected to heat treatment to coat the component surface and harden the powder coating, **characterised in that,** prior to wetting with the conductive solution (3, 13), highly volatile material constituents which have a negative influence on powder coating adhesion and/or powder coating surface quality are removed from the components (1, 11) by predrying with thermal energy.

2. A process according to claim 1, **characterised in that** the predrying is performed during a pretreatment stage (A1), taking account of component-specific and/or material-specific parameters, preferably as a function of component wall thickness and/or the content of highly volatile material constituents.

3. A process according to claim 1, **characterised in that** the components (1, 11) are predried in a circulating air oven, a dry air oven, a vacuum dryer, an infrared dryer or a microwave dryer.

4. A process according to claim 1, **characterised in that** the components (1, 11) are cooled after predrying approximately to room temperature.

5. A process according to claim 1, **characterised in that** the predried components (1, 11) are wetted with the conductive solution (3, 13) when still hot and then dried and/or cooled.

6. A process according to one of claims 1 to 3, **characterised in that,** in the case of injection-moulded plastics components (1, 11) produced for powder coating, evacuation is carried out during the injection moulding process to reduce the volatile material constituents of the injection mould.

## Revendications

1. Procédé de laquage par poudre de composants (1, 11) en matériaux électriquement non conducteurs, dans lequel un apprêt électriquement conducteur sous forme d'une solution conductrice mouillante (3, 13) est appliqué par adhésion sur la surface du composant électriquement non conductrice en soi, et est chargé électriquement ou électrostatiquement sur la surface pour l'adhérence d'une laque en poudre de charge opposée, et le composant avec la laque en poudre adhérente est soumis à un traitement thermique pour le revêtement de la surface du composant et pour le durcissement de la laque en poudre, **caractérisé en ce que** les composants (1, 11), avant le mouillage par la solution conductrice (3, 13), sont débarrassés par pré-séchage au moyen d'énergie thermique des constituants du matériau facilement volatils, influençant négativement l'adhérence de la laque en poudre et/ou la qualité de surface de la laque en poudre.

2. Procédé suivant la revendication 1, **caractérisé en ce que** le pré-séchage est effectué pendant une phase de pré-traitement (A1) compte tenu de paramètres spécifiques aux composants et/ou aux matériaux, de préférence en fonction de l'épaisseur de paroi des composants et/ou de la teneur en constituants facilement volatils des matériaux.

3. Procédé suivant la revendication 1, **caractérisé en ce que** les composants (1, 11) sont pré-séchés dans une étuve à circulation d'air, une étuve à air sec, un séchoir sous vide, un séchoir à infrarouges ou un séchoir à micro-ondes.

4. Procédé suivant la revendication 1, **caractérisé en ce que** les composants (1, 11) sont refroidis après le pré-séchage à peu près à la température ambiante.

5. Procédé suivant la revendication 1, **caractérisé en ce que** les composants (1, 11) pré-séchés sont mouillés à l'état encore chaud par la solution conductrice (3, 13) et sont ensuite séchés et/ou refroidis.

6. Procédé suivant l'une des revendications 1 à 3, **caractérisé en ce que**, pour des composants en matière plastique (1, 11) fabriqués par moulage par injection pour le laquage par poudre, l'outil de moulage par injection est mis sous vide pendant le processus de moulage pour réduire les constituants volatils du matériau.
